# FASCICULE DE BREVET EUROPEEN

(11) **EP 0 559 590 B1**
(45) Date de publication et mention de la délivrance du brevet: **06.11.1996**
(21) Numéro de dépôt: 93420096.5
(22) Date de dépôt: 04.03.1993
(51) Int. Cl.: C25B 1/00

(54) **Procédé d'obtention d'hydroxydes métalliques**
Verfahren zur Herstellung von metallischen Hydroxyden
Process for obtaining metallic hydroxides

(30) Priorité: 05.03.1992 FR 9202873
(43) Date de publication de la demande: 08.09.1993
(73) Titulaire: Lumbroso, Roger, 75016 Paris (FR)
(72) Inventeur: Lumbroso, Roger, F-75012 Paris (FR)
(74) Mandataire: Leszczynski, André

(56) Documents cités:
- EP-A- 0 014 111
- US-A- 2 832 728
- US-A- 4 067 788
- Section Ch, Week 8847, Derwent Publications Ltd., London, GB; Class J03, AN 88-334249

## Description

La présente invention se rapporte à un procédé d'obtention d'hydroxydes métalliques sous une forme pulvérulente aisément séparable, ainsi qu'à diverses applications de ce procédé.

On connaît par US 2 832 728 un procédé d'obtention d'hydroxyde métallique à partir d'une solution d'un métal dans une cuve, par passage d'un courant électrique à travers la solution et au travers d'une membrane échangeuse d'ions solide, séparant le compartiment anodique du compartiment cathodique. Selon ce procédé antérieur, la précipitation a lieu lorsque le pH dans le compartiment cathodique où est placée la solution du métal à traiter dépasse la valeur 12. Le métal précipite sous forme d'un hydroxyde.

Les hydroxydes métalliques, de formule générale Me(OH)ₙ se préparent ordinairement par action de solution alcaline sur des sels métalliques solubles, les hydroxydes précipités se présentant sous un aspect divisé et très souvent gélatineux.

La forme gélatineuse obtenue ne facilite pas le lavage de l'hydroxyde et sa séparation par filtration de la solution de départ et des eaux de lavage. Il est de la sorte ardu de l'obtenir sous une forme pulvérulente et à un degré de pureté convenable.

Dans d'autres cas, en particulier lorsque les hydroxydes sont solubles en milieu alcalin, par exemple ceux de métaux ayant un caractère amphotère, ils peuvent être théoriquement obtenus comme précipités à partir d'un milieu fortement basique par neutralisation à l'acide. Souvent, dans de nombreuses applications pratiques, on ne récupère pas les métaux dissous dans des milieux fortement basiques et les solutions qui les contiennent sont purement et simplement envoyées à la décharge, avec les risques de pollution et de toxicité que cela comporte.

La présente invention va permettre de remédier à ces inconvénients et d'obtenir des hydroxydes métalliques tant à partir de solutions acides que de solutions alcalines, sous une forme divisée pulvérulente, facilement lavable et, par voie de conséquence, à un degré de grande pureté.

Ce procédé se caractérise par le fait que l'on dispose le métal en solution dans le compartiment anodique et que l'on part d'une solution basique ou acide du métal selon que la membrane est respectivement cationique ou anionique de manière à obtenir la formation d'un précipité d'hydroxyde sous une forme pulvérulente aisément séparable contre ladite membrane.

En utilisant ci-dessus l'expression "contre une membrane échangeuse d'ions solide" on entend signifier que la précipitation intervient sur la membrane, ou à proximité immédiate de celle-ci, dans une zone de l'ordre de 1 mm d'épaisseur à partir de la membrane.

Selon une première forme d'exécution, la solution est une solution acide et la membrane est une membrane anionique, par exemple une membrane comprenant des groupes ammonium quaternaires. Cette forme d'exécution permet la précipitation et l'isolation de l'hydroxyde métallique à partir d'une solution acide.

Selon une deuxième forme d'exécution, la solution est une solution basique et la membrane est une membrane cationique, par exemple une membrane comprenant des groupe SO₃H.

Dans un cas comme dans l'autre, la membrane est par exemple un polymère insoluble dans laquelle a été inclus une résine échangeuse d'ions, ou bien une membrane en polymère insoluble, par exemple en polytétrafluoroéthylène, qui a été irradiée de façon à pouvoir y greffer des polystyrènes porteurs de groupes chargés, comme ceux indiqués ci-dessus.

L'invention sera mieux comprise en référence aux dessins annexés, donnés à titre d'exemples non limitatifs. Dans ces dessins :
- la figure 1 correspond à la forme d'exécution où l'hydroxyde métallique est précipité à partir d'une solution acide, et
- la figure 2 correspond à la forme d'exécution dans laquelle l'hydroxyde métallique est précipité à partir d'une solution alcaline.

Sur la figure 1, on a représenté une cuve 1 dans laquelle on va faire passer un courant électrique et qui est divisée en deux parties, un compartiment cathodique 2 et un compartiment anodique 3, par une membrane anionique 4. Dans cette cuve sont placées dans le compartiment cathodique 2 une cathode 5 et dans le compartiment anodique 3 une anode 6.

Le compartiment cathodique 2 est rempli du catholyte, par exemple une solution basique de soude ou de potasse, et est muni d'une cathode 5 fait dans un métal inaltérable en milieu alcalin, par exemple en nickel.

Le compartiment anodique 3 est rempli de l'anolyte, en l'occurrence une solution du sel du métal Me dont on veut précipiter l'hydroxyde. L'anode est par exemple réalisée dans ce même métal, selon la technique de l'anode soluble.

On fait passer un courant électrique, avantageusement sous une différence de potentiel comprise entre 5 et 20 V, sous une intensité comprise de préférence entre 5 et 20 A/dm², ce qui induit les mouvements suivants.

Les ions du métal Meⁿ⁺ de l'anolyte se déplacent en direction de la cathode, mais leur passage dans le catholyte est interdit par la présence de la membrane anionique ; les ions OH⁻ du catholyte se déplacent en direction de l'anode, et ils rencontrent les ions Meⁿ⁺ en traversant la membrane anionique.

La formation de l'hydroxyde Me(OH)ₙ se fait alors sur la face anionique de la membrane, en raison de sa basicité élevée, qui est renouvelée en permanence du fait de la régénération constante de la membrane par l'apport continu d'ions OH⁻.

L'hydroxyde formé se détache de la membrane et tombe dans l'anolyte. Il présente un aspect pulvérulent et sec qui permet sa filtration et son lavage sans aucune difficulté.

Il est important pour la formation de l'hydroxyde que l'anolyte soit maintenu à un pH compris entre 0,5 et un pH inférieur à celui qui entraînerait l'hydrolyse de la solution d'anolyte, ce qui provoquerait une précipitation intempestive de l'hydroxyde sous forme gélatineuse. Ce pH est par exemple de l'ordre de 4,5 lorsque l'anolyte est une solution de ZnSO₄, le précipité obtenant étant évidemment Zn(OH)₂. La concentration de l'anolyte en métal Me est maintenue constante par dissolution de l'anode.

Dans une variante où on ne travaille pas en anode soluble, on reconstitue la concentration de la solution traitée par addition et dissolution d'un sel du métal dont on veut obtenir l'hydroxyde, par exemple du carbonate. L'anode, inaltérable, est par exemple en plomb ou en titane ruthénié.

On peut ainsi préparer des hydroxydes de métaux tels que le chrome, le nickel, le cadmium, le cobalt, le zinc ou l'uranium, ou des hydroxydes doubles ou triples tels que l'hydroxyde double de nickel et de cadmium ou l'hydroxyde triple de nickel, cadmium et cobalt.

Des applications de ce procédé se situent notamment dans le domaine du traitement du minerai d'uranium pour récupérer le métal par l'intermédiaire de son hydroxyde, la solution acide de départ contenant le sel d'uranium étant une solution d'attaque acide d'un minerai d'uranium.

La figure 2 représente une installation analogue, comprenant une cuve 1, un compartiment cathodique 2 avec la cathode 5 et un compartiment anodique 3 avec l'anode 6. Cette fois-ci, les compartiments cathodique 2 et anodique 3 sont séparés par une membrane cationique 7.

Le compartiment anodique est rempli de la solution à traiter ou anolyte dont on veut précipiter l'hydroxyde qui, rappelons-le, est une solution du métal en milieu alcalin, avantageusement une solution fortement concentrée en soude ou en potasse, par exemple de la soude ou de la potasse 8N. Le compartiment cathodique est rempli du catholyte, par exemple une solution 0,5N de potasse et les compartiments cathodique et anodique sont respectivement équipés d'électrodes en un métal inaltérable, comme indiqué plus haut par exemple.

Le passage du courant électrique induit les mouvements suivants.

Les cations alcalins, par exemple Na⁺ ou K⁺, cheminent du compartiment anodique 3 vers le compartiment cathodique 2 à travers la membrane cationique 7. Le catholyte s'enrichit en alcali au fur et à mesure de ce passage et, par voie de conséquence, l'anolyte voit son pH diminuer. Lorsque la diminution de pH est suffisante, l'hydroxyde métallique Me(OH)ₙ précipite sous une forme aisément filtrable. On peut alors parler d'un phénomène d'électro-dialyse.

Une application intéressante de cette forme d'exécution est la régénération des solutions fortement basiques obtenues lors du formage électro-chimique des métaux, par exemple de l'aluminium. Dans ce cas, la solution de départ contenant l'aluminium engagé sous forme d'ions AlO₂⁻ a une concentration de 8N et perd ses propriétés lorsque la concentration a une valeur aux environs de 2N. Il s'agit alors de reformer une solution alcaline 8N dans le compartiment cathodique et de retrouver l'aluminium sous forme d'hydroxyde, précipité dans le compartiment anodique.

Une autre application est la régénération par la récupération des métaux dissous dans les solutions basiques que sont les électrolytes basiques de piles d'accumulateurs, par exemple les piles aluminium/air.

L'invention va être maintenant illustrée par quelques exemples, donnés à titre non limitatif.

### Exemples 1 à 5

En utilisant les conditions résumées sur le tableau qui suit où les % sont des pourcentages pondéraux, on obtient les hydroxydes sous une forme aisément filtrable et purifiable, étant bien entendu que ces hydroxydes, par suite de leur forme pulvérulente peuvent facilement être soumis à des cycles de purification ultérieures.

## Revendications

1. Procédé d'obtention d'hydroxydes métalliques à partir du métal en solution par passage d'un courant électrique à travers une solution dudit métal dans une cuve et au travers d'une membrane échangeuse d'ions solide, séparant le compartiment anodique du compartiment cathodique de la cuve, caractérisé par le fait que l'on dispose le métal en solution dans le compartiment anodique et que l'on part d'une solution basique ou acide du métal selon que la membrane est respectivement cationique ou anionique de manière à obtenir la formation d'un précipité d'hydroxyde sous une forme pulvérulente aisément séparable contre ladite membrane.

2. Procédé selon la revendication 1, caractérisé par le fait qu'il est appliqué à l'obtention d'hydroxydes de métaux choisis dans le groupe comprenant le chrome, le nickel, le cadmium, le cobalt, le zinc ou l'uranium, ladite solution étant acide.

3. Procédé selon la revendication 2, caractérisé par le fait qu'il appliqué à l'obtention d'hydroxydes doubles de nickel et de cadmium ou d'hydroxydes triples de nickel, cadmium et cobalt.

4. Procédé selon la revendication 2, caractérisé par le fait qu'il est appliqué à l'obtention d'hydroxydes d'uranium, ladite solution de métal étant une solution acide d'attaque d'un minerai d'uranium.

5. Procédé selon la revendication 1, caractérisé par le fait qu'il est appliqué à la régénération de solutions basiques de métaux par élimination du précipité d'hydroxyde formé.

6. Procédé selon la revendication 5, caractérisé par le fait que la solution est une solution basique de formage électrochimique de métaux.

7. Procédé selon la revendication 5, caractérisé par le fait que la solution est un électrolyte basique de piles d'accumulateurs.

8. Procédé selon la revendication 7, caractérisé par le fait que lesdites piles sont des piles aluminium/air.

## Patentansprüche

1. Verfahren zur Herstellung von metallischen Hydroxiden ausgehend von dem in Lösung vorliegenden Metall, durch Hindurchleiten eines elektrischen Stroms durch eine Lösung des genannten Metalls in einem Behälter und durch eine feste Ionenaustauschermembran, welche den Anodenraum von dem Kathodenraum des Behälters trennt, **dadurch gekennzeichnet,** daß man das in Lösung befindliche Metall in dem Anodenraum vorlegt und von einer basischen oder sauren Lösung des Metalls ausgeht, in Abhängigkeit wovon die Membran kationisch bzw. anionisch ist, so daß man an der Membran einen Hydroxidniederschlag in Pulverform erhält, der sich leicht abtrennen läßt.

2. Verfahren nach Anspruch 1, **dadurch gekennzeichnet,** daß es auf die Herstellung von Hydroxiden von Metallen angewandt wird, die aus der Chrom, Nickel, Cadmium, Kobalt, Zink und Uran umfassenden Gruppe ausgewählt ist, wobei die Lösung sauer ist.

3. Verfahren nach Anspruch 2, **dadurch gekennzeichnet,** daß es auf die Herstellung von Nickel-Cadmium-Doppelhydroxiden oder Nickel-Cadmium-Kobalt-Tripelhydroxiden angewandt wird.

4. Verfahren nach Anspruch 2, **dadurch gekennzeichnet,** daß es auf die Herstellung von Uranhydroxiden angewandt wird, wobei die Lösung des Metalls eine sauren Aufschlußlösung eines Uranminerals ist.

5. Verfahren nach Anspruch 1, **dadurch gekennzeichnet,** daß es auf die Regenerierung von basischen Lösungen von Metallen durch Eliminierung des gebildeten Hydroxidniederschlags angewandt wird.

6. Verfahren nach Anspruch 5, **dadurch gekennzeichnet,** daß die Lösung eine basische Lösung der Metall-Galvanoplastik ist.

7. Verfahren nach Anspruch 5, **dadurch gekennzeichnet,** daß die Lösung ein basischer Akkumulatorelektrolyt ist.

8. Verfahren nach Anspruch 7, **dadurch gekennzeichnet,** daß die Akkumulatoren Aluminium/Luft-Akkumulatoren sind.

## Claims

1. Process for obtaining metal hydroxides starting from metal in solution by passage of an electrical current through a solution of the said metal in a vessel and across a strong ion exchange membrane separating the anodic and cathodic compartments of the vessel, characterised by the metal being in solution in the anodic compartment and by starting from a basic or acidic solution of the metal according to the membrane being cationic or anionic respectively so as to obtain the formation of a precipitate of hydroxide in a powder form easily separable at the said membrane.

2. Process according to claim 1 characterised in that it is applied to obtain hydroxides of metals selected from the group comprising chromium, nickel, cadmium, cobalt, zinc or uranium, the said solution being acidic.

3. Process according to claim 2 characterised in that it is applied to obtain double hydroxides of nickel and cadmium or triple hydroxides of nickel, cadmium and cobalt.

4. Process according to claim 2 characterised in that it is applied to obtain hydroxides of uranium, the said solution of metal being a solution from acid attack on a uranium mineral.

5. Process according to claim 1 characterised in that it is applied to the regeneration of basic metal solutions by elimination of formed hydroxide precipitate.

6. Process according to claim 5 characterised in that the solution is a basic solution from eloctrochemical metal forming.

7. Process according to claim 5 characterised in that the solution is a basic electrolyte from accumulator cells.

8. Process according to claim 7 characterised in that the said cells are aluminium/air cells.
